# EUROPÄISCHE PATENTSCHRIFT

(11) **EP 0 186 897 B1**
(45) Veröffentlichungstag und Bekanntmachung des Hinweises auf die Patenterteilung: **15.03.1989**
(21) Anmeldenummer: 85116510.0
(22) Anmeldetag: 23.12.1985
(51) Int. Cl.: C25D 11/24

(54) **Mittel und Verfahren zur Erzeugung farbloser Verdichtungsschichten auf anodisierten Aluminiumoberflächen**
Agent and process for the production of colourless sealing layers on anodized aluminium surfaces
Agent et procédé pour la fabrication de couches de densification incolores sur des surfaces anodisées d'aluminium

(30) Priorität: 03.01.1985 DE 3500079
(43) Veröffentlichungstag der Anmeldung: 09.07.1986
(73) Patentinhaber: Henkel Kommanditgesellschaft auf Aktien, 40191 Düsseldorf (DE)
(72) Erfinder: Brodalla, Dieter, Dr., D-4000 Düsseldorf 13 (DE); Kirchhoff, Winfried, D-4000 Düsseldorf (DE); Göhausen, Hans-Jürgen, Dr., D-4018 Langenfeld (DE)

(56) Entgegenhaltungen:
- AT-B- 376 462
- DE-A- 2 510 246
- DE-A- 3 301 507

## Beschreibung

Die Erfindung betrifft eine Lösung und ein Verfahren zur Erzeugung farbloser verdichteter Schichten auf anodisierten Aluminiumoberflächen im Zuge der sogenannten « Kaltverdichtung •.

Im Gegensatz zur sogenannten « Heißverdichtung •, bei der die Poren anodisierter Aluminiumoberflächen durch Behandlung mit Wasser, Wasserdampf oder Metallsalzlösungen oberhalb von 90 °C verschlossen und Aluminiumoberflächen dadurch korrosionsfest und widerstandsfähig gegen sonstige äußere Einwirkungen gemacht werden, versteht man in der Technik allgemein unter der sogenannten « Kaltverdichtung bzw. « Kaltimprägnierung oder « Niedertemperatur-Verdichtung Verfahren, mit denen bei Temperaturen im Bereich zwischen 15 und 70 °C die Porosität anodisierter Aluminiumoberflächen reduziert und die Oberflächeneigenschaften wesentlich verbessert werden. Ein gegenüber einer unverdichteten Fläche verbesserter Korrosionsschutz ist dabei das Hauptziel.

Wenn auch die genauen Mechanismen des eigentlichen Verdichtungsvorgangs (englisch : « sealing •) bis heute nicht in allen Einzelheiten aufgeklärt sind, so läßt sich doch sagen, daß im oberflächennahen Bereich der Aluminiumoxidschicht, die sich auf Aluminiummetall bei Kontakt mit Sauerstoff bildet, die Poren durch Einlagerung von Aluminiumoxid-Hydraten, z. B. Böhmit, verschlossen werden. Unerwünscht ist dabei jedoch, daß sich ein solcher Mineralbelag auch auf der Oberfläche der Oxidschicht bildet, da dieser Belag nicht griffest ist und die anodisierten Aluminiumteile ein fleckiges und fehlerhaftes Aussehen erhalten. Methoden zur Versiegelung metallischer Oberflächen unter Ausbildung zusätzlicher anorganischer Schutzschichten, wie sie beispielsweise in der US-A-3 012 917 beschrieben wurden, konnten sich daher in der Anwendungstechnik nicht durchsetzen.

Verfahren zur Kaltverdichtung von anodisierten Werkstücken aus Aluminium und deren Legierungen sind aus dem Stand der Technik bekannt. So wird in Chem. Abstr. 87, 75493 t (1977) beschrieben, zur Behandlung anodisierter Aluminiumoberflächen bei Raumtemperatur bis 50 °C Lösungen verschiedener Metallfluoride, beispielsweise CrF₃, MnF₂, CoF₂ oder NiF₂, einzusetzen. Entsprechend beschreibt die JP-A-75117648 das Sealing anodisierter Aluminiumoberflächen durch Eintauchen in eine Nickelfluorid und Isoamylalkohol enthaltende Lösung bei 30 °C.

In der DE-A-3 301 507 wird ebenfalls ein Verfahren zum Kaltverdichten von Werkstücken aus Aluminium und dessen Legierungen beschrieben, in dem zur Oberflächenbehandlung bei Temperaturen um 25 °C Fluor bzw. Fluorid enthaltende Lösungen, u. a. auch Nickelfluorid und/oder Cobaltfluorid enthaltende Lösungen verwendet werden. Desgleichen offenbart die DE-A-3411 678 ein Verfahren zur Nachverdichtung von Aluminium und Aluminiumlegierungen im Anschluß an die Eloxierung, in dem wässrigen Lösungen mindestens eines Nickelsalzes nichtionische Tenside zugesetzt werden, die zur Erniedrigung der Oberflächenspannung des Verdichtungsbades fähig sind. Bevorzugt werden dazu siliciumorganische Verbindungen verwendet.

Allen beschriebenen Verfahren ist gemeinsam, daß wässrige Lösungen bestimmter Nickelsalze verwendet werden. Die Nickelionen werden bei Kontakt mit den frisch anodisierten Aluminiumoberflächen mit in die Oberflächenschicht eingelagert, wobei es - in Abhängigkeit von den außerdem noch eingelagerten Anionen - zu einer mehr oder weniger starken grünlichen Verfärbung der Aluminiumoberflächen kommt, die insbesondere bei schräger Aufsicht bzw. einem spitzen Blickwinkel sichtbar wird. Bei Werkstücken, die für dekorative Zwecke verwendet werden, ist die grünliche Oberflächenverfärbung sehr störend, weil durch sie der eigentliche Naturton des Aluminiummetalls verändert wird.

Verfahren zur Beseitigung unerwünschter Verfärbungen eloxierter Oberflächen bestimmter Aluminiumlegierungen werden in der DE-A-2 510 246 beschrieben. In dem offenbarten Verfahren werden Änderungen der Farbe von Aluminiumoberflächen, die aus Fremdmetallen der Aluminiumlegierungen, z. B. Kupfer, resultieren, dadurch beseitigt, daß man den Bädern bei Temperaturen oberhalb von 82 °C einen Monoazofarbstoff zusetzt. Mit diesem Zusatz lassen sich jedoch nur solche Verfärbungen beseitigen, die durch Legierungsbestandteile des Aluminiums bei der dem Sealing vorangehenden Anodisation entstanden sind. Als Behandlungsbeschleuniger können Metallsalze, beispielsweise Cobalt-oder Nickelsalze zugegeben werden. Die Zugabe von Beschleunigern macht jedoch die Farbkontrolle schwierig.

Monoazofarbstoffe werden in der Aluminiumindustrie hauptsächlich dafür angewendet, um anodisierte Aluminiumoberflächen bewußt einzufärben. Die Farbstoffe dringen dabei unter Adsorption in die porösen Oberflächen anodisierter Aluminiumteile ein, wonach die gefärbten Schichten meist durch Behandlung in heißen wässrigen Lösungen verdichtet werden. Den Verdichtungslösungen werden dabei zusätzlich Substanzen zugesetzt, die die Ausbildung von Sealing-Belägen verhindern (siehe : Aluminium 47, 245 (1971)). In solchen Fällen ist oft ein Zusatz geringer Mengen von Nickelsalzen, beispielsweise Nickelacetat, oder eine Vorbehandlung der Oberflächen mit nickelsalzhaltigen Lösungen erforderlich, um ein « Ausbluten » der Farbstoffe aus den Poren und damit eine unerwünschte Veränderung der durch organische Farbstoffe erzielten Farbtöne zu vermeiden.

Bei der Kaltverdichtung mit nickelsalzhaltigen Lösungen wird durch Bestandteile der für den Verdichtungsprozeß erforderlichen Lösungen eine grünliche Verfärbung der Oberfläche verursacht, die unerwünscht ist. Der Erfindung liegt also die Aufgabe zugrunde, ein Verfahren zur Kaltverdichtung anodisierter Aluminiumoberflächen zur Verfügung zu stellen, in dem trotz Verwendung nickelsalzhaltiger wässriger Lösungen farblose Schichten erzeugt werden können und die grünliche Verfärbung durch Nickelionen in den Oberflächenschichten vermieden werden kann. Wässrige Lösungen von Nickelfluorid absorbieren Licht der Wellenlängenbereiche 350 bis 450 nm und 650 bis 850 nm. Es wurde überraschenderweise gefunden, daß ausgewählte Farbstoffe mit Absorptionsmaxima im Bereich von 450 bis 600 nm, vorzugsweise im Bereich von 490 bis 560 nm, zusammen mit wässrigen Lösungen von Nickelsalzen die Kaltverdichtung anodisierter Aluminiumoberflächen ermöglichen, ohne daß grünliche Verfärbungen der Oberflächen beobachtet werden. Bei der Kaltverdichtung von Aluminiumoberflächen mit wässrigen, derartige Farbstoffe enthaltenden Nickelsalzlösungen, entstehen Oberflächen mit dem reinen Naturton des Aluminiums.

Die Erfindung betrifft eine wäßrige Lösung zur Erzeugung farbloser Verdichtungsschichten auf anodisierten Aluminiumoberflächen bei Temperaturen im Bereich von 15 bis 70 °C und pH-Werten im Bereich von 5 bis 7,5, die 1 bis 5 g Nickel pro Liter Lösung in Form eines wasserlöslichen Nickelsalzes, und gegebenenfalls weitere in der Kaltverdichtung anodisierter Aluminiumoberflächen übliche organische und anorganische Hilfsstoffe, einen oder mehrere organische Farbstoffe, die ein Absorptionsmaximum im Bereich von 450 bis 600 nm aufweisen, einen Extinktionskoeffizienten von mindestens 1 - 10³ l · mol-' - cm-' haben, in der Lösung molekulardispers gelöst vorliegen und mit Nickelionen und den gegebenenfalls vorliegenden Hilfsstoffen der Lösung keine Ausfällungsreaktionen eingehen, enthält.

Die Erfindung betrifft außerdem ein Verfahren zur Erzeugung farbloser Verdichtungsschichten durch Behandlung anodisierter Aluminiumoberflächen mit Nickelionen und gegebenenfalls weitere, in der Kaltverdichtung anodisierter Aluminiumoberflächen übliche organische und/oder anorganische Hilfsstoffe enthaltenden wässrigen Lösungen bei Temperaturen im Bereich von 15 bis 70 °C und pH-Werten im Bereich von 5 bis 7,5, das dadurch gekennzeichnet ist, daß man den Verdichtungslösungen einen oder mehrere organische Farbstoffe zusetzt, die ein Absorptionsmaximum im Bereich von 450 bis 600 nm aufweisen, einen Extinktionskoeffizienten von mindestens 1 103 1 - mol⁻¹ · cm⁻¹ haben, in der Lösung molekulardispers gelöst vorliegen und mit Nickelionen und/oder den anderen Bestandteilen der Lösung keine Ausfällungsreaktionen eingehen.

Farbstoffe, die für die erfindungsgemäßen Mittel zur Erzeugung farbloser Verdichtungsschichten geeignet sind und daher in dem vorgeschlagenen Verfahren verwendet werden können, können nur Farbstoffe sein, die allen folgenden Kriterien (a) bis (d) genügen.
(a) Die verwendbaren Farbstoffe müssen ein Maximum der Lichtabsorption im sichtbaren Bereich bei Wellenlängen zwischen 450 und 600 nm aufweisen. Ein bevorzugter Absorptionsbereich der erfindungsgemäß verwendbaren Farbstoffe liegt bei 490 bis 560 nm. Zugabe von wässrigen Farbstofflösungen, die in Abwesenheit anderer farbgebender Substanzen eine rote Farbe aufweisen, zu wässrigen, grün gefärbten Lösungen wasserlöslicher Nickelsalze in geeigneter Konzentration führt dazu, daß eine Entfärbung beider Lösungen eintritt bzw. daß die Mischungen farblos erscheinen.
(b) Die erfindungsgemäß verwendbaren organischen Farbstoffe müssen einen Extinktionskoeffizienten von mindestens 1 10³ 1 · ml⁻¹· cm-' haben. Bei gegebenem Nickelgehalt der Lösung liegt die Konzentration der erfindungsgemäß verwendbaren Farbstoffe in der Lösung im Bereich 0,5 bis 80 mg/l, ist jedoch direkt von der spezifischen Extinktion dieser Farbstoffe abhängig. Eine hohe Farbintensität - entsprechend einem hohen Extinktionskoeffizienten - im Bereich von vorzugsweise 5·10³ bis 5 . 10⁵ i · mol⁻¹ · cm-' führt zu den erfindungsgemäß bevorzugten niedrigen Einsatzkonzentrationen der Farbstoffe, die im Bereich 1,0 bis 10,0 mg, besonders bevorzugt bei 1 bis 2,9 mg/I Lösung liegen. Da Farbstoffe niedriger Farbintensität in entsprechend größeren Konzentrationen eingesetzt werden müssen und zu hohe Einsatzkonzentrationen die Qualität des Verdichtungsvorgangs negativ beeinflussen können, sind Farbstoffe mit niedrigen Extinktionskoeffizienten im Sinne der Erfindung nicht geeignet.
(c) Um eine dauerhafte Entfärbung anodisierter Aluminiumoberflächen bei Anwendung des erfindungsgemäßen Verfahrens zu erreichen, müssen die Farbstoffmoleküle wie auch die Nickelionen in die Poren der anodisierten Aluminiumoberflächen eindringen. Bei gegebenem Porendurchmesser der Aluminiumoxidhydratschicht dürfen die Farbmoleküle eine bestimmte Molekülgröße nicht überschreiten. - Sie müssen dazu molekulardispers gelöst sein, mit anderen Worten : in Form einer echten Lösung vorliegen. Es muß somit gewährleistet sein, daß bei einer gegebenen Einsatzkonzentration an Nickelionen einerseits und an Farbstoffmolekülen die Nickelionen und Farbstoffmoleküle aus der Lösung in einem solchen Verhältnis in die Aluminiumoxidhydratschicht eingelagert werden, daß eine Absorption der Lichtenergie des gesamten sichtbaren Spektrums die Folge ist.
(d) Wenn die Nickelkonzentration in der Lösung im Bereich von 1 bis 5 g/l Lösung, bevorzugt bei 1,4 bis 2,8 g/I Lösung und idealer Weise bei 2 g Nickel pro Liter Lösung liegt, darf der erfindungsgemäß zugesetzte Farbstoff keine Ausfällungen beispielsweise Umkomplexierungsreaktionen mit den Nickelsalzen eingehen. Der Farbstoff muß zwingend auch mit den anderen Bestandteilen der Lösung verträglich sein, da Folgereaktionen der Lösung eine unter Umständen notwendige Menge Farbstoff entziehen würden.

Von zahlreichen Farbstoffen erwiesen sich überraschenderweise insbesondere ausgewählte Azo- bzw. Azometallfarbstoffe geeignet, alle angeführten Kriterien (a) bis (d) zu erfüllen. Aus der großen Gruppe der Azo- bzw. Azometallfarbstoffe sind jedoch diejenigen nicht geeignet, die entweder aufgrund ihrer Molekülgröße nicht in die Poren der Aluminiumoxidhydratoberfläche eindiffundieren können oder die Fällungen mit den Nickelionen der Lösungen ergeben.

Die Verwendung der erfindungsgemäß geeigneten Azo- und Azometallfarbstoffe führt dazu, daß bei einer gegebenen Nickelkonzentration von beispielsweise 1 bis 5 g Nickel/I einerseits und Konzentrationen an Farbstoffmolekülen von beispielsweise 1 bis 10 mg Farbstoff/I andererseits innerhalb einer Behandlungszeit von 0,1 bis 1,5 min pro µm Schichtdicke, die Nickelionen und Farbstoffmoleküle in einem solchen Verhältnis in die Aluminiumoxidhydratschicht eingelagert werden, daß eine Absorptions der Lichtenergie des gesamten sichtbaren Spektrums die Folge ist.

Bevorzugt wurden im Rahmen der vorliegenden Erfindung Azofarbstoffe verwendet, die unter dem Namen Aluminiumrot GLW bzw. Aluminiumviolett CLW von der Firma SANDOZ vertrieben werden. Dabei handelt es sich bei Aluminiumrot GLW um einen Azometallkomplex mit Kupfer und bei Aluminiumviolett CLW um einen rein organischen Azofarbstoff. Die genannten Farbstoffe weisen bei hoher Farbintensität (Extinktionskoeffizient etwa 1 . 10⁴ I - moH - cm-¹) ein Absorptionsmaximum bei 500 bzw. 555 nm auf und diffundieren aufgrund ihrer Molekülgröße (Molekulargewicht ca 800 bis 1 000) leicht in die Poren der anodisierten Aluminiumoberflächen ein. Unter Anwendung dieser Farbstoffe haben sich im Verdichtungsverfahren bei Nickelkonzentrationen im Bereich von ca 2 g Nickel/I Farbstoffkonzentrationen von insgesamt ca 2,5 mg Farbstoff/I als zweckmässig erwiesen, wobei die alle Komponenten enthaltende Behandlungslösung farblos erschienen.

Im Gegensatz zu mehreren anderen Farbstoffen aus der Klasse der Azo- und Azometallfarbstoffe (Aluminiumrot RLW, Aluminiumkupfer, Aluminiumbordeaux RL, Aluminiumbrandrot ML) ergeben die genannten Farbstoffe Aluminiumrot GLW und Aluminiumviolett CLW keine Fällungen durch Metallkomplexe, sondern bleiben auch nach längerer Zeit molekulardispers in den wässrigen Lösungen gelöst.

Zur Verdichtung werden wässrige Lösungen von Nickelsalzen, die durch Auflösen insbesondere von NiF₂ - 4 H₂0 oder anderer Nickelsalze wie Nickelsulfat oder Nickelacetat, und Zugabe entsprechender Mengen an Alkalimetallfluoriden hergestellt werden, verwendet. Die erfindungsgemässen Lösungen können gegebenenfalls weitere, in der Kaltverdichtung anodisierter Aluminiumoberflächen übliche organische und/oder anorganische Hilfsstoffe enthalten. Als solche kommen Tenside und/oder organische Verbindungen wie Alkohole, Amine, Ketone und/oder Ether und/oder siliciumorganische Verbindungen und/oder Fluoride unterschiedlicher Metalle und/oder Salze mit komplexen Anionen infrage. Diese Lösungen sind jedoch nicht essentiell und die anodisierten Aluminiumoberflächen werden auch in Abwesenheit derartiger üblicher Hilfsstoffe farblos verdichtet.

Im Rahmen des erfindungsgemässen Verfahrens ist es grundsätzlich möglich, anodisierte Oberflächen aus Aluminium oder dessen Legierungen primär mit einer wässrigen Lösung der erfindungsgemäß verwendbaren Farbstoffe zu behandeln und anschließend mit einer wässrigen Nickelsalzlösung im Kaltverfahren zu verdichten. Die im ersten Verfahrensschritt erzielte rötliche Färbung der Aluminiumoxidoberfläche kompensiert die nachfolgende, aus dem Sealing-Prozeß resultierende grünliche Verfärbung, so daß Aluminiumoxidoberflächen mit der Naturfarbe des Aluminiums entstehen. Ein solches Farbstoffspülbad muß jedoch stets mit einem Wasserüberlauf betrieben werden, was die Aufrechterhaltung einer bestimmten Farbstoffkonzentration erschwert und große Farbstoffverluste zur Folge hat. Zudem weisen üblicherweise verwendete Anodisierlinien zur vollautomatischen Behandlung der Oberflächen aus Aluminium und dessen Legierungen keinen Platz für den Einbau eines separaten Vorfärbebads auf.

Umgekehrt ist es grundsätzlich auch möglich, anodisierte Aluminiumoberflächen in einer ersten Verfahrensstufe mit wässrigen, Nickelsalz enthaltenden Lösungen zu verdichten und erst im nachfolgenden Verfahrensschritt durch Behandlung mit entsprechenden Farbstofflösungen die grünliche Oberflächenfärbung durch Einlagerung der Farbstoffmoleküle in die Poren zu kompensieren. Abgesehen davon, daß auch in diesem Fall die herkömmlichen Anodisierlinien keinen Platz für die Aufstellung eines separaten Färbebades bieten, weist diese Vorgehensweise den Nachteil auf, daß die Farbstoffmoleküle deutlich schlechter in die schon durch den Sealing-Prozeß partiell verschlossenen Poren eindringen können und dadurch eine vollständige Kompensation der grünlichen Verfärbung durch die Einlagerung von Nickelionen nicht mehr gewährleistet ist. Vor allem ist eine dauerhafte Kompensation der grünlichen Verfärbung deshalb erschwert, weil die nur oberflächlich aufgebrachten Farbstoffe leicht abgespalten oder durch andere Umwelteinflüsse ausgeblichen werden können.

Es wird daher erfindungsgemäß vorzugsweise ein integrierter Prozeß, in dem Färbung und Sealing gleichzeitig erfolgt, vorgeschlagen. Es werden dazu wässrige Lösungen hergestellt, die 1 bis 5 g Nickel pro Liter Lösung in Form eines wasserlöslichen Nickelsalzes, 0,5 bis 80 mg pro Liter Lösung eines oder mehrerer organischer Farbstoffe, die die oben genannten Kriterien (a) bis (d) erfüllen müssen und gegebenenfalls weitere, in der Kaltverdichtung anodisierter Aluminiumoberflächen übliche organische und/oder anorganische Hilfsstoffe enthalten. Die Lösungen weisen bevorzugt eine Farbstoffgehalt von 1 bis 10 mg, besonders bevorzugt von 1 bis 2,9 mg Farbstoff pro Liter Lösung auf, wobei diese Farbstoffmenge von der Nickelkonzentration einerseits und von der Farbintensität des verwendeten Farbstoffs andererseits abhängig ist.

In einer weiteren bevorzugten Ausführungsform des erfindungsgemässen Verfahrens werden Behandlungslösungen eingesetzt, in denen die Färbung der Nickelionen durch die durch Farbstoffmoleküle hervorgerufene Rotfärbung kompensiert ist und die somit farblos erscheinen. Farbstoffe mit einem Extinktionskoeffizienten im Bereich von 5. 103 bis 5·10⁵ l· ml⁻¹· cm-' mit einem Absorptionsmaximum im Bereich von 490 bis 560 nm entfärben in einer Konzentration von 1 bis 10 mg/l Lösungen, die 1 bis 5 g/I Nickel enthalten.

Bei Behandlungstemperaturen im Bereich von 15 bis 70 °C, vorzugsweise 20 bis 40 °C, besonders bevorzugt bei 25 bis 32 °C und pH-Werten im Bereich von 5,0 bis 7,5, vorzugsweise im Bereich von 5,5 bis 7,0 und idealerweise bei einem pH-Wert von 6,5 werden anodisierte Oberflächen aus Aluminium oder seinen Legierungen mit derartigen Farbstofflösungen behandelt. Dies geschieht dadurch, daß die entsprechenden Aluminiumteile für eine Zeit von 0,1 bis 1,5 min/µm Schichtdicke, vorzugsweise für eine Zeit von 0,4 bis 1,2 min/µm Schichtdicke, in die die erfindungsgemäßen Komponenten enthaltenden Lösungen eingetaucht werden. Anschließend wird zweckmässigerweise mit vollentsalztem Wasser gespült.

Im Laufe der Behandlung werden Nickelionen und Farbstoffmoleküle in die Poren der Aluminiumoxidoberfläche eingelagert; folglich verarmt die Lösung an diesen Komponenten, so daß kontinuierlich eine Kontrolle der Konzentration der Lösungskomponenten erfolgen muß. Dies kann einerseits durch komplexometrische Titration des Nickelgehalts der Lösungen, andererseits durch spektralphotometrische Verfolgung der Extinktionen der Lösungen bei den charakteristischen Absorptionswellenlängen für Nickel (395 und 720 nm) und der eingesetzten Farbstoffe (500 bzw. 555 nm) überwacht werden. Eine stetige Abnahme der Konzentration beider farbgebenden Komponenten zeigt an, daß beide Komponenten in die Poren der Aluminiumoxidoberflächen eingelagert werden und eine gegenseitige Farbkompensation erfolgt. Ein konstanter Wert für den Farbstoffgehalt in den Lösungen zeigt an, daß die Farbstoffmoleküle nicht eingelagert werden. Folglich resultieren im ersteren Fall farblose Aluminiumoberflächen mit natürlicher Metallfarbe, während im zweiten Fall die Oberflächen grünlich gefärbt sind.

In einer bevorzugten Ausführungsform des erfindungsgemäßen Verfahrens werden die Lösungen entsprechend dem Verbrauch ihrer Komponenten nachgeschärft, so daß eine kontinuierliche Verfahrensführung möglich ist. Dabei wird durch Zugabe der Badkomponenten in fester Form oder in Form geeigneter Ergänzungslösungen sowohl der Nickelgehalt als auch der Farbstoffgehalt auf einen konstanten Wert eingestellt und die genaue Einhaltung dieser und der anderen Badparameter kontinuierlich verfolgt.

Bei Verwendung der erfindungsgemäßen Mittel werden farblose Verdichtungsschichten anodisierter Oberflächen von Aluminium und seinen Legierungen erzeugt, die keine Verfärbungen aufweisen. Aufgrund des Naturtons des Aluminiummetalls sind so behandelte Oberflächen für dekorative Zwecke hervorragend geeignet. Zudem wird der Korrosionsschutz durch das verbesserte Verfahren in keiner Weise beeinträchtigt. Mit dem erfindungsgemäßen Verfahren wird daher auch die Herstellung natürlich gefärbter Aluminiumoberflächen für dekorative Zwecke auf dem Wege der Kaltverdichtung möglich.

Die Erfindung wird durch die nachfolgenden Beispiele näher erläutert.

Für die folgenden Beispiele wurden Bleche der Legierung AIMg 3 (DIN-Werkstoff Nr. 3.3535) entfettet, gespült, gebeizt, nachgespült und im GS-Verfahren unter Einhaltung folgender Verfahrensparameter anodisiert :
Stromdichte : 1,5 A· dm-² ;
Temperatur: 20 °C ;
Schichtstärke : 20 µm und
Schwefelsäuregehalt : 180 g · 1-¹.

Danach wurde mit vollentsalztem Wasser gespült.

Im Verfahren der eigentlichen Verdichtung der Aluminiumoxidoberflächen wurden wässrige Lösungen verwendet, die die in den einzelnen Beispielen genannte Zusammensetzung aufwiesen. Der pH-Wert lag im Bereich zwischen 5,5 und 6,5 und wurde gegebenenfalls mit Essigsäure korrigiert. Die Behandlungstemperatur lag bei 28 bis 32 °C, die Behandlungszeit bei 0,5 min/µm Schichtdicke.

Der Nickelgehalt der Lösungen wurde durch komplexometrische Titration überwacht. Zudem wurde die Lösung in Küvetten mit einer Schichtdicke von 1 cm in einem Spektralphotometer photometriert. Die Extinktionen (cm-') bei der charakteristischen Absorptionswellenlänge (Ni : 395 und 720 nm ; Farbstoffe : 500 bzw. 555 nm) sind direkt von der jeweiligen Konzentration abhängig und damit korrelierbar.

### Beispiel 1

Die Ausgangslösung enthielt
7,0 g NiF₂ · 4 H₂0 pro Liter Lösung und
3,0 mg Aluminiumviolett CLW pro Liter Lösung.

Der pH-Wert betrug 5,8.

Die Änderung der Werte für die Konzentrationen der farbgebenden Badbestandteile wurden komplexometrisch und photometrisch verfolgt ; das Ergebnis zeigt die nachstehende Tabelle 1.

### Ergebnis

Mit steigendem Durchsatz anodisierter Aluminiumoberfläche wurde ein Rückgang der für Nickel bzw. den Farbstoff charakteristischen Absorptionen wie auch ein Rückgang des komplexometrisch bestimmten Nickelgehaltes beobachtet. Nickelionen und Farbstoff wurden also gleichzeitig in die Poren der Aluminiumoxidhydratschicht eingelagert.

Es wurden Bleche erhalten, die keine Verfärbungen aufwiesen, sondern nur den natürlichen metallischen Glanz hatten.

### Vergleichsbeispiel 1

Unter den gleichen Bedingungen wie in Beispiel 1 wurde zum Verdichten eine Lösung verwendet, die nur 7,0 g NiF₂ · 4 H₂0 pro Liter Lösung, also keinen Farbstoff, enthielt. Es wurde zwar ein vergleichbarer Abfall der für Nickel typischen Absorption beobachtet, jedoch resultierten Oberflächen mit grünlicher Verfärbung.

### Vergleichsbeispiel 2

Die Ausgangslösung enthielt
7,0 g NiF₂ - 4 H₂0 pro Liter Lösung und
5,0 mg Aluminiumkupfer pro Liter Lösung.

Der pH-Wert betrug 5,8.

Nach längerem Stehenlassen der Lösung wurde beobachtet, daß eine kolloiddisperse Lösung entstand und daß ein Teil des Farbstoffes aus der Lösung ausfiel. Die Ergebnisse für die spektralphotometrische und komplexometrische Bestimmung des Gehalts an Nickel bzw. Farbstoff ist der nachfolgenden Tabelle 1 (a) zu entnehmen.

Ergebnis

Während eine sukzessive Abnahme des Absorptionswertes für Nickel gefunden wurde, blieb der Absorptionswert für den Farbstoff bei 505 nm nahezu konstant. Ein gemeinsamer Einbau von Farbstoff und Nickelionen in die Poren der Aluminiumoxidhydratoberfläche fand also nicht statt. Die erhaltenen Oberflächen wiesen demzufolge auch die übliche grünliche Verfärbung auf.

### Beispiel 2

Die Ausgangslösung enthielt
7,0 g NiF₂ · 4 H₂O und
5,0 mg Aluminiumrot GLW pro Liter Lösung.

Der pH-Wert betrug 5,8.

Der Verbrauch beider Komponenten der Lösung wurde spektralphotometrisch bestimmt. Die Ergebnisse sind der nachfolgenden Tabelle 2 zu entnehmen.

### Ergebnis

Beide Komponenten diffundierten in die Poren der Aluminiumoxidhydratoberfläche. Folglich wurden farblose Oberflächen mit natürlichem Aluminiumglanz erhalten.

### Beispiel 3

Die Ausgangslösung enthielt
5,5 g NiF₂ · 4 H₂0 pro Liter Lösung,
1,0 mg Aluminiumrot GLW pro Liter Lösung und
2 mg Aluminiumviolett CLW pro Liter Lösung.

Die Ergebnisse der spektralphotometrischen Extinktionsmessungen zeigt Tabelle 3.

### Ergebnis

Das Zurückgehen aller vier Extinktionswerte zeigt einen gleichzeitigen Einbau von Nickelionen und Farbstoffmolekülen in die Poren der Oberflächenschichten an. Folglich werden farblose Aluminiumoxidhydratoberflächen mit natürlichem Metallglanz erhalten.

### Beispiel 4

Die Ausgangslösung enthielt
5,5 g NiF₂ · 4 H₂0 pro Liter Lösung,
1.25 mg Aluminiumrot GLW und
1,25 mg Aluminiumviolett CLW pro Liter Lösung.

In Abhängigkeit vom Nickelgehalt wurde zur Ergänzung eine Lösung zudosiert, die
32.7 g NiF₂ - 4 H₂0,
7,5 mg Aluminiumrot GLW und
7,5 mg Aluminiumviolett CLW pro Liter Zusatzlösung enthielt.

Die spektralphotometrisch und komplexometrisch bestimmten Werte für die Konzentration an-Nickel und Farbstoffen sind der nachfolgenden Tabelle 4 zu entnehmen.

Ergebnis

Durch Zugabe der Ergänzungslösung wurde der Gehalt an Nickelionen nahezu konstant gehalten, während die Farbstoffkonzentration noch breiten Schwankungen unterworfen war. Es wurden jedoch Nickel und Farbstoffe in die Poren der Aluminiumoxidhydratoberflächen eingebaut und folglich farblose Oberflächen mit natürlichem Metallglanz erhalten.

### Beispiel 5

Die Ausgangslösung enthielt
5.7 g NiF₂ · 4 H₂0,
1,25 mg Aluminiumrot GLW und
1,25 mg Aluminiumviolett CLW pro Liter lösung

In Abhängigkeit vom Nickelgehalt wurde eine Ergänzungslösung zudosiert, die
40,2 g Nickel pro Liter Lösung und je
26,8 mg der in Beispiel 4 genannten Farbstoffe pro Liter Lösung enthielt.

Die Ergebnisse der spektralphotometrischen und komplexometrischen Bestimmung der Konzentra- .tionen an Nickel und Farbstoff sind Tabelle 5 zu entnehmen.

Ergebnis .

Durch Zugabe der Ergänzungslösung in geeigneten Mengen konnten Nickelionen- und Farbstofftgehalt auf nahezu konstante Werte eingestellt werden. Für die vorgegebene Versuchsanordnung erwies sich die vorliegende Ergänzungslösung als die am besten geeignete.

Es wurden farblose Oberflächen mit natürlichem Metallglanz erhalten.

### Beispiele 6 und 7

Die Ausgangslösung enthielt
5,7 g NiF₂ · 4H₂0,
1,25 mg Aluminiumrot GLW und
1,25 mg Aluminiumviolett CLW pro Liter Lösung.

Die Ergänzungslösung enthielt
30 g Nickel
18,75 mg der beiden genannten Farbstoffe pro Liter Lösung.

Es wurden Bleche mit Schichtstärken von 20 µm (Beispiel 6) und 5 µm (Beispiel 7) verdichtet.

Die Ergebnisse der spektrometrischen und komplexometrischen Konzentrationsbestimmungen sind den nachfolgenden Tabellen 6 und 7 zu entnehmen.

### Ergebnis

Unabhängig von der Schichtdicke konnte durch Nachschärfen der Lösung mit den genannten Ergänzungslösungen der Gehalt an Nickelionen und Farbstoffmolekülen nahezu konstant gehalten werden. Beide farbgebenden Komponenten wurden im notwendigen Umfang in die Poren der Aluminiumoxidhydratoberfläche eingebaut. Folglich resultierten ungefärbte Schichten mit natürlichem Metallglanz.

### Beispiel 8

In einem 18 m³ fassenden Badbehälter wurde eine Lösung zur Kaltimprägnierung angesetzt, die 2 g/I Nickel und 1,4 g/I Fluorid enthielt. Es wurden 1,25 mg/I Aluminiumrot GLW und 1,25 mg/l Aluminiumviolett CLW zugesetzt, so daß die Lösung bei visueller Beurteilung farblos erschien. Über einen ersten Versuchszeitraum von 8 Wochen wurden insgesamt 11 500 m² anodisierte Aluminiumteile mit Schichtstärken der Oxidschicht zwischen 2 und 25 µm und unterschiedlichen Anodisationsbedingungen in diesem Bad behandelt.

Der Nickelgehalt wurde durch komplexometrische Titration bestimmt. Der Farbstoffgehalt wurde photometrisch kontrolliert. Bei Bedarf, um die Nickelkonzentration auf 2 g/I zu halten, wurde eine Nickelsalzlösung, die auch oben genannte Farbstoffe enthielt, zugegeben. Diese Lösung enthielt Nickel und Farbstoff (50 % Aluminiumrot GLW und 50 % Aluminiumviolett) im Gewichtsverhältnis 1 : 0,0015. Der Gesamtverbrauch betrug 12,3 kg Ni und 18 g Farbstoffmischung. Sämtliche so behandelten Teile konnten in diesem Bad farblos, d. h. ohne grünliche Verfärbung, imprägniert werden. Die Lösung blieb bei visueller Betrachtung ebenfalls farblos. (Photometrisch konnte in einem Fall ein geringer Abfall der Farbstoffkonzentration gemessen werden, weil es durch Einschleppung von hartem Waser zu einer Ausfällung von Calciumfluorid gekommen war und das ausgefallene Calciumfluorid Teile des Farbstoffs adsorbierte. Aufgrund der Extinktionsmessung konnte die fehlende Farbstoffmenge von 7 g einfach ergänzt werden).

## Patentansprüche

1. Verfahren zur Erzeugung farbloser Verdichtungsschichten auf anodisierten Aluminiumoberflächen durch Behandlung der Oberflächen mit wäßrigen Lösungen, die Nickelionen und gegebenenfalls weitere, in der Kaltverdichtung anodisierter Aluminiumoberflächen übliche organische und/oder anorganische Hilfsstoffe enthalten, bei Temperaturen im Bereich von 15 bis 70 °C und pH-Werten im Bereich von 5 bis 7,5 dadurch gekennzeichnet, daß man die Aluminiumoberflächen mit einer wäßrigen Lösung eines oder mehrerer organischer Farbstoffe behandelt, die
a) ein Absorptionsmaximum im Bereich von 450 bis 600 nm aufweisen,
b) einen Extinktionskoeffizienten von mindestens 1 - 103 1 · mol⁻¹ · cm-' haben,
c) in der Lösung molekulardispers gelöst vorliegen und
d) mit Nickelionen und/oder den anderen Bestandteilen der Lösung keine Ausfällungsreaktionen eingehen.

2. Verfahren nach Anspruch 1, dadurch gekennzeichnet, daß man den Lösungen einen oder mehrere organische Farbstoffe zusetzt, die ein Absorptionsmaximum im Bereich von 490 bis 560 nm aufweisen.

3. Verfahren nach Ansprüchen 1 bis 2, dadurch gekennzeichnet, daß man den Lösungen einen oder mehrere Azo- bzw. Azometallfarbstoffe zusetzt.

4. Verfahren nach Ansprüchen 1 bis 3, dadurch gekennzeichnet, daß man den Lösungungen Aluminiumrot GLW und/oder Aluminiumviolett GLW zusetzt.

5. Verfahren nach Ansprüchen 1 bis 4, dadurch gekennzeichnet, daß man die Farbstoffkonzentration in den Lösungen auf einen Wert von 0,5 bis 80 mg eines oder mehrerer Farbstoffe, die einen Extinktionskoeffizienten von mindestens 1 - 103 1 · mol⁻¹ · cm⁻¹ aufweisen, pro Liter Lösung einstellt.

6. Verfahren nach Ansprüchen 1 bis 5, dadurch gekennzeichnet, daß man die Farbstoffkonzentration in den Lösungen auf einen Wert von 1 bis 10 mg eines oder mehrerer Farbstoffe, die einen Extinktionskoeffizienten im Bereich von 5 · 10³ bis 5 · 10⁵ I · mol⁻¹ · cm-' aufweisen, pro Liter Lösung einsetzt.

7. Verfahren nach Ansprüchen 1-6, dadurch gekennzeichnet, daß man die Farbstoffkonzentration in den Lösungen auf einen Wert von 1 bis 2,9 mg eines oder mehrerer Farbstoffe, die einen Extinktionskoeffizienten von 1 - 104 1 · mol⁻¹ · cm⁻¹ aufweisen, pro Liter Lösung einstellt.

8. Verfahren nach Ansprüchen 1 bis 7, dadurch gekennzeichnet, daß man die anodisierten Aluminiumoberflächen mit wäßrigen Lösungen, die Nickelionen und einen oder mehrere organische Farbstoffe und gegebenenfalls weitere übliche organische und/oder anorganische Hilfsstoffe enthalten, integriert kaltverdichtet.

9. Vezrfahren nach Ansprüchen 1 bis 8, dadurch gekennzeichnet, daß man die anodisierten Aluminiumoberflächen mit wäßrigen Lösungen, die Nickelionen und einen oder mehrere organische Farbstoffe und gegebenenfalls weitere übliche organische und/oder anorganische Hilfsstoffe enthalten. integriert kaltverdichtet, wobei in den verwendeten Lösungen die durch die Nickelionen hervorgerufene grünliche Färbung durch die durch die Farbstoffmoleküle hervorgerufene rötliche Färbung kompensiert wird und die Lösungen im wesentlichen farblos erscheinen.

10. Verfahren nach Ansprüchen 1 bis 9, dadurch gekennzeichnet, daß man bei Temperaturen von 20 bis 40 °C, besonders bevorzugt bei 25 bis 32 °C, arbeitet.

11. Verfahren nach Ansprüchen 1 bis 10, dadurch gekennzeichnet, daß man den pH-Wert auf 5,5 bis 7.0, besonders bevorzugt auf 6,5 einstellt.

12. Wäßrige Lösung zur Erzeugung farbloser Verdichtungsschichten auf anodisierten Aluminiumoberflächen bei Temperaturen im Bereich von 15 bis 70 °C und pH-Werten im Bereich von 5 bis 7,5 enthaltend
a) 1 bis 5 g Nickel pro Liter Lösung eines wasserlöslichen Nickelsalzes, und gegebenenfalls weitere in der Kaltverdichtung anodisierter Aluminiumoberflächen übliche organische und anorganische Hilfsstoffe,
b) einen oder mehrere organische Farbstoffe, die ein Absorptionsmaximum im Bereich von 450 bis 600 nm aufweisen, einen Extinktionskoeffizienten von mindestens 1 · 103 I · mol⁻¹ · cm⁻¹ haben, in der Lösung molekulardispers gelöst vorliegen und mit Nickelionen und den gegebenenfalls vorliegenden Hilfsstoffen der Lösung keine Ausfällungsreaktionen eingehen.

13. Lösung nach Anspruch 12, dadurch gekennzeichnet, daß sie 1 bis 5 g Nickel pro Liter Lösung in Form von NiF₂ - 4H₂0 enthält.

14. Lösung nach Ansprüchen 12 bis 13, dadurch gekennzeichnet, daß sie einen oder mehrere organische Farbstoffe enthält, die ein Absorptionsmaximum im Bereich von 490 bis 560 nm aufweisen.

15. Lösung nach Ansprüchen 12 bis 14, dadurch gekennzeichnet, daß sie einen oder mehrere Azo- bzw. Azometallfarbstoffe enthält.

16. Lösung nach Ansprüchen 12 bis 15, dadurch gekennzeichnet, daß sie als Farbstoffe Aluminiumrot GLW und/oder Aluminiumviolett CLW enthält.

17. Lösung nach Ansprüchen 12 bis 16, dadurch gekennzeichnet, daß sie 0,5 bis 80 mg eines oder mehrerer Farbstoffe, die einen Extinktionskoeffizienten im Bereich von 5 · 10³ bis 5.10⁵ I · mol⁻¹ · cm-' aufweisen, pro Liter Lösung enthält.

18. Lösung nach Ansprüchen 12 bis 17, dadurch gekennzeichnet, daß sie 1 bis 2,9 mg eines oder mehrerer Farbstoffe, die einen Extinktionskoeffizienten von 1 . 10⁴ I · mol⁻¹ · cm⁻¹ aufweisen, pro Liter Lösung enthält.

19. Lösung nach Ansprüchen 12 bis 18, dadurch gekennzeichnet, daß sie Nickelionen und einen oder mehrere organische Farbstoffe und gegebenenfalls weitere übliche organische und/oder anorganische Hilfsstoffe in solchen Konzentrationen enthält, daß die durch Nickelionen hervorgerufene grünliche Färbung durch die durch Farbstoffmoleküle hervorgerufene rötliche Färbung kompensiert wird und die Lösung farblos erscheint.

20. Lösung nach Ansprüchen 12 bis 19, dadurch gekennzeichnet, daß sie einen pH-Wert von 5,5 bis 7,0, bevorzugt von 6,5, aufweist.

## Claims

1. A process for forming colourless sealing layers on anodized aluminium surfaces by treatment of the surfaces with aqueous solutions containing nickel ions and, optionally, other organic and/or inorganic auxiliaries typically used in the cold sealing of anodized aluminium surfaces at temperatures in the range from 15 to 70 °C and at pH values in the range from 5 to 7.5, characterized in that the aluminium surfaces are treated with an aqueous solution of one or more organic dyes which
a) show an absorption maximum in the range from 450 to 600 nm,
b) have an extinction coefficient of at least 1 x 10³ I × mol-¹ x cm-¹,
c) are present dissolved in molecular dispersion in the solution and
d) do not enter into any precipitation reactions with nickel ions and/oder the other constituents of the solution.

2. A process as claimed in claim 1, characterized in that one or more organic dyes having an absorption maximum in the range from 490 to 560 nm is/are added to the solutions.

3. A process as claimed in claims 1 and 2, characterized in that one or more azo or azo metal dyes is/are added to the solutions.

4. A process as claimed in claims 1 to 3, characterized in that aluminium red GLW and/or aluminium violet CLW is/are added to the solutions.

5. A process as claimed in claims 1 to 4, characterized in that the dye concentration in the solutions is adjusted to a value of from 0.5 to 80 mg of one or more dyes having an extinction coefficient of at least 1 x 10³ 1 x mol⁻¹ x cm⁻¹ per litre solution.

6. A process as claimed in claims 1 to 5, characterized in that the dye concentration in the solutions is adjusted to a value of from 1 to 10 mg of one or more dyes having an extinction coefficient of from 5 x 10³ to 5 x 10⁵ 1 x mol-' x cm⁻¹ per litre solution.

7. A process as claimed in claims 1 to 6, characterized in that the dye concentration in the solutions is adjusted to a value of from 1 to 2.9 mg of one or more dyes having an extinction coefficient of 1 x 10" I x mol-' x cm-' per litre solution.

8. A process as claimed in claims 1 to 7, characterized in that the anodized aluminium surfaces are integrally cold-sealed with aqueous solutions containing nickel, ions and one or more organic dyes and, optionally, other typical organic and/or inorganic auxiliaries.

9. A process as claimed in claims 1 to 8, characterized in that the anodized aluminium surfaces are integrally cold-sealed with aqueous solutions containing nickel ions and one or more organic dyes and. optionally, other typical organic and/or inorganic auxiliaries, the greenish colouration produced by the nickel ions in the solutions used being compensated by the reddish colouration produced by the dye molecules and the solutions appearing substantially colourless.

10. A process as claimed in claims 1 to 9, characterized in that it is carried out at temperatures of from 20 to 40 °C and preferably at temperatures of from 25 to 32 °C.

11. A process as claimed in claims 1 to 10, characterized in that the pH value is adjusted to between 5.5 and 7.0 and preferably to 6.5.

12. An aqueous solution for forming colourless sealing layers on anodized aluminium surfaces at temperatures of from 15 to 700C and at pH values of from 5 to 7.5 containing
a) 1 to 5 g nickel per litre solution of a water-soluble nickel salt and, optionally, other organic and inorganic auxiliaries typically used in the cold sealing of anodized aluminium surfaces,
b) one or more organic dyes having an absorption maximum in the range from 450 to 600 nm and an extinction coefficient of at least 1 x 10³ I x mol-¹ x cm-¹, being present dissolved in molecular dispersion in the solution and not entering into any precipitation reactions with nickel ions and the auxiliaries optionally present.

13. A solution as claimed in claim 12, characterized in that it contains 1 to 5 g nickel per litre solution in the form of NiF₂ x 4H₂0.

14. A solution as claimed in claims 12 and 13, characterized in that it contains one or more dyes having an absorption maximum in the range from 490 to 560 nm.

15. A solution as claimed in claims 12 to 14, characterized in that it contains one or more azo or azo metal dyes.

16. A process as claimed in claims 12 to 15, characterized in that it contains aluminium red CLW and/or aluminium violet CLW as dyes.

17. A solution as claimed in claims 12 to 16, characterized in that contains 0.5 to 80 mg of one or more dyes having an extinction coefficient in the range from 5 x 10³ to 5 x 10⁵ I x mol⁻¹ x cm⁻¹ per litre solution.

18. A solution as claimed in claims 12 to 17, characterized in that it contains 1 to 2.9 mg of one or more dyes having an extinction coefficient of 1 x 10⁴ I x mol-¹ x cm-¹ per litre solution.

19. A solution as claimed in claims 12 to 18, characterized in that it contains nickel ions and one or more organic dyes and, optionally, other typical organic and/or inorganic auxiliaries in such concentrations that the greenish colouration produced by the nickel ions is compensated by the reddish colouration produced by dye molecules and the solutions appear colourless.

20. A solution as claimed in claims 12 to 19, characterized in that it has a pH value of from 5.5 to 7.0 and preferably of 6.5.

## Revendications

1. Procédé de fabrication de couches d'étanchement incolores sur des surfaces d'aluminium anodisé par le traitement des surfaces à l'aide de solutions aqueuses qui contiennent des ions de nickel et éventuellement d'autres produits auxiliaires organiques et/ou inorganiques usuels dans l'étanchement à froid de surfaces d'aluminium anodisé, à des températures dans l'intervalle de 15 °C à 70 °C et avec des valeurs de pH dans l'intervalle de 5 à 7,5, caractérisé en ce qu'on traite les surfaces d'aluminium à l'aide d'une solution aqueuse d'un ou plusieurs colorants organiques qui
a) présentent un maximum d'absorption dans l'intervalle de 450 à 600 nm,
b) ont un coefficient d'extinction d'au moins 1 103 I · mol⁻¹ · cm⁻¹,
c) sont présents, dissous en dispersion moléculaire, dans la solution et
d) ne produisent pas de réactions de précipitation avec les ions de nickel et/ou d'autres composants de la solution.

2. Procédé selon la revendication 1, caractérisé en ce qu'on ajoute aux solutions un ou plusieurs colorants organiques qui présentent un maximum d'absorption dans l'intervalle de 490 à 560 nm.

3. Procédé selon les revendications 1 à 2, caractérisé en ce qu'on ajoute aux solutions un ou plusieurs colorants azoïques ou azoïques-métalliques.

4. Procédé selon les revendications 1 à 3, caractérisé en ce qu'on ajoute aux solutions du rouge d'aluminium GLW et/ou du violet d'aluminium CLW.

5. Procédé selon les revendications 1 à 4, caractérisé en ce qu'on règle la concentration de colorants dans les solutions sur une valeur de 0,5 à 80 mg d'un ou de plusieurs colorants qui présentent un coefficient d'extinction d'au moins 1 · 103 1 - mol-' - cm-¹, par litre de solution.

6. Procédé selon les revendications 1 à 5, caractérisé en ce qu'on règle la concentration de colorants dans les solutions sur une valeur de 1 à 10 mg d'un ou de plusieurs colorants qui présentent un coefficient d'extinction dans l'intervalle de 5 · 10³ à 5 · 10⁵ 1 · mol⁻¹ · cm⁻¹ , par litre de solution.

7. Procédé selon les revendications 1 à 6, caractérisé en ce qu'on règle la concentration de colorants dans les solutions sur une valeur de 1 à 2,9 mg d'un ou de plusieurs colorants qui présentent un coefficient d'extinction de 1 - 10⁴ i · mol⁻¹ · cm-¹, par litre de solution.

8. Procédé selon les revendications 1 à 7, caractérisé en ce qu'on étanche à froid, de manière intégrée, les surfaces d'aluminium anodisées à l'aide de solutions aqueuses qui contiennent des ions de nickel et un ou plusieurs colorants organiques et éventuellement d'autres produits auxiliaires organiques et/ou inorganiques usuels.

9. Procédé selon les revendications 1 à 8, caractérisé en ce qu'on étanche à froid, de manière intégrée, les surfaces d'aluminium anodisé à l'aide de solutions aqueuses qui contiennent des ions de nickel et un ou plusieurs colorants organiques et éventuellement d'autres substances auxiliaires organiques et/ou inorganiques usuelles, la coloration verdâtre provoquée par les ions de nickel dans les solutions utilisées étant compensée par la coloration rougeâtre provoquée par les molécules de colorants et les solutions ayant essentiellement une apparence incolore.

10. Procédé selon les revendications 1 à 9, caractérisé en ce qu'on opère à des températures de 20 à 40 °C, de préférence à des températures de 25 à 32 °C.

11. Procédé selon les revendications 1 à 10, caractérisé en ce qu'on règle le pH sur une valeur dans l'intervalle de 5,5 à 7, de préférence sur une valeur de 6,5.

12. Solution aqueuse destinée à fabriquer des couches d'étanchement incolores sur des surfaces d'aluminium anodisé à des températures dans l'intervalle de 15 à 70 °C et avec des valeurs de pH dans l'intervalle de 5 à 7,5 contenant
a) 1 à 5 g de nickel par litre de solution d'un sel de nickel soluble dans l'eau, et éventuellement d'autres produits auxiliaires organiques et/ou inorganiques habituellement utilisés dans l'étanchement à froid de surfaces d'aluminium anodisées,
b) un ou plusieurs colorants organiques qui présentent un maximum d'absorption de l'ordre de 450 à 600 nm, qui ont un coefficient d'extinction d'au moins 1 - 103 1 · mol⁻¹ · cm⁻¹, qui sont présents dans la solution dissous en dispersion moléculaire et qui ne produisent pas de réactions de précipitation avec les ions de nickel et avec les produits auxiliaires éventuellement présents.

13. Solution selon la revendication 12, caractérisée en ce qu'elle contient 1 à 5 g de nickel par litre de solution sous forme de NiF₂ - 4H₂0.

14. Solution selon les revendications 12 à 13, caractérisée en ce qu'elle contient un ou plusieurs colorants organiques qui présentent un maximum d'absorption de l'ordre de 490 à 560 nm.

15. Solution selon les revendications 12 à 14, caractérisée en ce qu'elle contient un ou plusieurs colorants azoïques ou azoïques-métalliques.

16. Solution selon les revendications 12 à 15, caractérisée en ce qu'elle contient, comme colorants, du rouge d'aluminium GLW et/ou du violet d'aluminium CLW.

17. Solution selon les revendications 12 à 16, caractérisée en ce qu'elle contient 0,5 à 80 mg d'un ou plusieurs colorants qui présentent un coefficient d'extinction dans l'intervalle de 5 · 10³ à 5 · 10⁵ 1 · mol-' - cm⁻¹, par litre de solution.

18. Solution selon les revendications 12 à 17, caractérisée en ce qu'elle contient 1 à 2,9 mg d'un ou plusieurs colorants qui présentent un coefficient d'extinction de 1 . 104 1 · mol⁻¹ · cm⁻¹, par litre de solution.

19. Solution selon les revendications 12 à 18, caractérisée en ce qu'elle contient des ions de nickel et un ou plusieurs colorants organiques et éventuellement d'autres produits auxiliaires organiques et/ou inorganiques usuels dans des concentrations telles que la coloration verdâtre provoquée par les ions de nickel est compensée par la coloration rougeâtre provoquée par les molécules de colorants et que la solution présente une apparence incolore.

20. Solution selon les revendications 12 à 19, caractérisée en ce qu'elle présente un pH d'une valeur de 5,5 à 7,0, de préférence d'une valeur de 6,5.
